# EUROPÄISCHE PATENTSCHRIFT

(11) **EP 0 916 897 B1**
(45) Veröffentlichungstag und Bekanntmachung des Hinweises auf die Patenterteilung: **04.06.2003**
(21) Anmeldenummer: 98811060.7
(22) Anmeldetag: 22.10.1998
(51) Int. Cl.: F23R 3/00, F16L 59/00, F01D 25/08

(54) **Hitzeschild**
Heat shield
Bouclier thermique

(30) Priorität: 14.11.1997 DE 19750517
(43) Veröffentlichungstag der Anmeldung: 19.05.1999
(73) Patentinhaber: ALSTOM (Switzerland) Ltd, 5401 Baden (CH)
(72) Erfinder: Nazmy, Mohamed, Dr., 5442 Fislisbach (CH); Scheu, Martin, 79790 Küssaberg (DE); Staubli, Markus, 5605 Dottikon (CH)

(56) Entgegenhaltungen:
- DE-A- 4 322 431
- GB-A- 1 545 783
- US-A- 3 127 668
- US-A- 3 910 039
- US-A- 4 038 815
- US-A- 4 075 364
- US-A- 4 245 469
- US-A- 4 273 824

## Beschreibung

### Technisches Gebiet

Die Erfindung geht aus von einem Hitzeschild nach dem Oberbegriff des ersten Anspruches.

### Stand der Technik

Hitzeschilder, beispielsweise zur Verwendung in thermischen Strömungsmaschinen und Brennkammern sind bekannt. Diese Hitzeschilder bestehen üblicherweise aus einem Trägermaterial und einer Wärmedämmschicht, die über eine Bindeschicht mit dem Trägermaterial verbunden ist. Diese Bindeschicht wird im Vakuum-Plasma-Verfahren aufgetragen, was die Grösse der bearbeitbaren Teile durch die Grösse der Vakuumkammer begrenzt und die Herstellung verteuert. Ein weiteres Problem ist, dass bei Anwendungstemperaturen über 900°C die Bindeschicht üblicherweise versagt und die Wärmedämmschicht abfällt. Dies führt zu einem Versagen des Hitzeschildes.
Aus der DE 3327216 A ist eine Hitzeschutzschicht aus einem metallischen Filz welcher mittels CVD mit Zirkonoxid infiltriert und aufgefüllt wird bekannt geworden.

Dadurch entsteht eine dichte feste Hitzeschutzschicht. Der metallische Filz dient als Gerüststruktur für die Zirkonoxidbeschichtung. Der Nachteil dieser Schutzschicht sind die hohen Herstellungskosten und die ungenügenden Eigenschaften bezüglich Hitze- und Oxidationsbeständigkeit, insbesondere der Gerüststruktur. Die Hitzeschutzschicht kann zudem nur mit grossen Schwierigkeiten, d.h. mittels grossem Kühlluftverbrauch gekühlt werden.

Auch aus US-A-4.273.824 ist ein ähnliches Hitzeschild bekannt.

### Darstellung der Erfindung

Der Erfindung liegt die Aufgabe zugrunde, bei einem Hitzeschild der eingangs genannten Art einen billigen und effizienten Hitzeschild zur Verfügung zu stellen.

Erfindungsgemäss wird dies durch die Merkmale des ersten Anspruches erreicht.

Kern der Erfindung ist es also, dass der Hitzeschild aus einem Metallfilz mit zusammengepressten und gesinterten intermetallischen Fasern mit einer intermetallischen Phase besteht.

Die Vorteile der Erfindung sind unter anderem darin zu sehen, dass durch die Verwendung von intermetallischen Fasern die zur Kühlung des Hitzeschildes benötigte Kühlluft deutlich reduziert werden kann. Das auf intermetallischen Fasern basierende filzähnliche Material kann bei Temperaturen von über 1000°C verwendet werden, da die intermetallischen Fasern eine hohe Hitzebeständigkeit, eine hohe Oxidationsbeständigkeit und vorteilhafte Wärmeleiteigenschaften aufweisen. Diese Eigenschaften können zudem durch die gewählte intermetallische Phase gezielt eingestellt und den jeweiligen Bedingungen angepasst werden. Durch die Porosität des filzähnlichen Materials kann eine sehr effiziente, wenig Kühlluft verbrauchende Kühlung ermöglicht werden.

Es ist vorteilhaft auf dem filzähnlichen Material zusätzlich eine Wärmedämmschicht aufzutragen. Diese hält ohne spezielle Zwischenschichten auf dem filzähnlichen Material und verringert zusätzlich den Kühlungsbedarf und erhöht damit den Wirkungsgrad des Hitzeschildes zusätzlich.

Weitere vorteilhafte Ausgestaltungen der Erfindung ergeben sich aus den weiteren Unteransprüchen.

### Kurze Beschreibung der Zeichnung

In der Zeichnung ist ein schematisches Ausführungsbeispiel der Erfindung dargestellt.
Die einzige Figur zeigt einen Teillängsschnitt durch einen Hitzeschild. Es sind nur die für das Verständnis der Erfindung wesentlichen Elemente gezeigt.

### Weg zur Ausführung der Erfindung

In der einzigen Figur ist ein Hitzeschild 1 dargestellt. Ein solcher Hitzeschild kann in Brennkammern, thermischen Strömungsmaschinen wie Gasturbinen, usw. Verwendet werden. Der Hitzeschild besteht aus einem Trägermaterial 2, einem darauf angeordneten Metallfilz 3 aus intermetallischen Fasern und einer Wärmedämmschicht 4. Das Trägermaterial 2, welches üblicherweise metallisch ist, kann Kühlkanäle 5 aufweisen. Die Wärmedämmschicht 4 besteht beispielsweise aus Zirkonoxid das mit Yttriumoxid, Calciumoxid oder Magnesiumoxid teiloder vollstabilisiert wurde.

Das Metallfilz 3 ist beispielsweise aus "VDI Bericht 1151, 1995, Metallische Hochtemperaturfasern durch Schmelzextraktion - Herstellung, Eigenschaften und Anwendungen; Stephani et al., Seite 175ff", bekannt geworden. Dort werden Fasern im Schmelzextraktionsverfahren hergestellt, die Fasern verpresst und gesintert. Das so gebildete filzähnliche Material wird als Filter und als Katalysator-Träger verwendet.
Erfindungsgemäss wird nun dieses filzähnliche Material aus intermetallischen Fasern hergestellt. Dazu werden vorteilhafterweise intermetallische Phasen auf Eisen- oder Nickelbasis verwendet. Diese weisen eine hohe Hitzebeständigkeit, eine hohe Oxidationsbeständigkeit und vorteilhafte Wärmeleiteigenschaften auf. Zudem sind die vorgenannten Eigenschaften durch die Wahl einer entsprechenden intermetallischen Phase in einem weiten Bereich einstellbar. Das filzähnliche Material aus intermetallischen Fasern lässt sich zudem sehr billig herstellen.

Die Porosität des filzähnlichen Materials kann durch die Parameter des Herstellungsprozesses wie Pressdruck und Sinterparameter eingestellt werden. Ein Vorteil dieser porösen Struktur ist, dass das filzähnliche Material sehr effizient direkt durch seine offene Porosität gekühlt werden kann. Durch die Porosität weist das filzähnliche Material eine grosse innere Oberfläche auf, die den Abwärmetransport vereinfacht.

Das filzähnliche Material aus intermetallischen Fasern wird nun auf dem Trägermaterial befestigt. Das Trägermaterial dient als Befestigungs- und Stabilisierungsmittel für das filzähnliche Material. Auf dem filzähnlichen Material wird die Wärmedämmschicht aufgebracht, dies geschieht durch bekannte Verfahren wie zum Beispiel Plasmasprayen. Die Wärmedämmschicht haftet hervorragend auf der rauhen und porösen Oberfläche des filzähnlichen Materials.

Die Wärmedämmschicht reduziert die Temperatur der Oberfläche, das poröse filzähnlichen Material dient der Kühlung. Falls die Wärmedämmschicht ausfällt, das heisst wenn sie nicht mehr zur Verfügung steht, reicht das verbleibende filzähnliche Material aufgrund der hervorragenden Eigenschaften bezüglich Hitzebeständigkeit, Oxidationsbeständigkeit und vorteilhafter Wärmeleiteigenschaften der intermetallischen Phasen immer noch aus. Selbst das filzähnliche Material ohne Wärmedämmschicht kann somit als Hitzeschild verwendet werden, wobei hier jedoch im Vergleich zur zusätzlichen Verwendung einer Wärmedämmschicht der Kühlluftverbrauch etwas höher liegt.

Selbstverständlich ist die Erfindung nicht auf das gezeigte und beschriebene Ausführungsbeispiel beschränkt. Das Trägermaterial kann auch weggelassen werden, wenn das filzähnliche Material durch eine geeignete Wahl des Werkstoffes und der Porosität eine genügende Eigenfestigkeit aufweist.

### Bezugszeichenliste

- 1: Hitzeschild
- 2: Trägermaterial
- 3: Metallfilz
- 4: Wärmedämmschicht
- 5: Kühlkanäle

## Patentansprüche

1. Hitzeschild (1) einer thermischen Strömungsmaschine, wobei das Hitzeschild (1) aus einem Metallfilz (3) besteht,
**dadurch gekennzeichnet, dass**
der Metallfilz (3) aus zusammengepressten und gesinterten intermetallischen Fasern mit einer intermetallischen Phase besteht.

2. Hitzeschild (1) nach Anspruch 1,
**dadurch gekennzeichnet, dass**
die intermetallischen Fasern aus einer intermetallische Phase auf Eisen- oder Nickelbasis bestehen.

3. Hitzeschild (1) nach Anspruch 1 oder 2,
**dadurch gekennzeichnet, dass**
der Metallfilz (3) auf einem Trägermaterial (2) angeordnet ist

4. Hitzeschild (1) nach einem der Ansprüche 1 bis 3,
**dadurch gekennzeichnet, dass**
auf dem Metallfilz (3) eine Wärmedämmschicht (4) angeordnet ist.

5. Hitzeschild (1) nach Anspruch 4,
**dadurch gekennzeichnet, dass**
die Wärmedämmschicht (4) aus teil- oder vollstabilisiertem Zirkonoxid besteht.

6. Hitzeschild (1) nach einem der Ansprüche 1 bis 5,
**dadurch gekennzeichnet, dass**
der Metallfilz (3) offenporig ist.

7. Hitzeschild (1) nach einem der Ansprüche 1 bis 6,
**dadurch gekennzeichnet, dass**
das Hitzeschild (1) in einer Brennkammern einer Gasturbine angeordnet ist.

8. Hitzeschild (1) nach einem der Ansprüche 1 bis 6,
**dadurch gekennzeichnet, dass**
das Trägermaterial (2) Kühlkanäle (5) aufweist.

## Claims

1. Heat shield (1) of a thermal fluid flow machine, the heat shield (1) consisting of a metallic felt (3)
**characterized in that**
the metallic felt (3) is composed of compressed and sintered intermetallic fibres with an intermetallic phase.

2. Heat shield (1) according to Claim 1,
**characterized in that**
the intermetallic fibres consist of an iron or nickel based intermetallic phase.

3. Heat shield (1) according to Claim 1 or 2,
**characterized in that**
the metallic felt is disposed on a carrier material (2).

4. Heat shield (1) according to one of Claims 1 to 3,
**characterized in that**
a thermal insulation layer (4) is disposed on the metallic felt (3).

5. Heat shield (1) according to Claim 4,
**characterized in that**
the thermal insulation layer (4) consists of partially or fully stabilized zirconium oxide.

6. Heat shield (1) according to one of Claims 1 to 5,
**characterized in that**
the heat shield (1) is open pored.

7. Heat shield (1) according to one of Claims 1 to 6,
**characterized in that**
the heat shield (1) is disposed in a combustion chamber of a gas turbine.

8. Heat shield (1) according to one of Claims 1 to 6,
**Characterized in that**
the carrier material (2) has cooling channels (5).

## Revendications

1. Bouclier thermique (1) d'une turbomachine thermique, dans lequel le bouclier thermique (1) se compose d'un feutre métallique (3),
**caractérisé en ce que**
le feutre métallique (3) se compose de fibres intermétalliques comprimées ensemble et frittées avec une phase intermétallique.

2. Bouclier thermique (1) selon la revendication 1,
**caractérisé en ce que**
les fibres intermétalliques se composent d'une phase intermétallique à base de fer ou de nickel.

3. Bouclier thermique (1) selon la revendication 1 ou 2,
**caractérisé en ce que**
le feutre métallique (3) est disposé sur un matériau de support (2).

4. Bouclier thermique (1) selon l'une quelconque des revendications 1 à 3,
**caractérisé en ce qu'**une
couche d'isolation thermique (4) est disposée sur le feutre métallique (3).

5. Bouclier thermique (1) selon la revendication 4,
**caractérisé en ce que**
la couche d'isolation thermique (4) se compose d'oxyde de zirconium entièrement ou partiellement stabilisé.

6. Bouclier thermique (1) selon l'une quelconque des revendications 1 à 5,
**caractérisé en ce que**
le feutre métallique (3) est à pores ouverts.

7. Bouclier thermique (1) selon l'une quelconque des revendications 1 à 6,
**caractérisé en ce que**
le bouclier thermique (1) est disposé dans une chambre de combustion d'une turbine à gaz.

8. Bouclier thermique (1) selon l'une quelconque des revendications 1 à 6,
**caractérisé en ce que**
le matériau de support (2) présente des canaux de refroidissement (5).
